# EUROPÄISCHE PATENTSCHRIFT

(11) **EP 3 861 159 B1**
(45) Veröffentlichungstag und Bekanntmachung des Hinweises auf die Patenterteilung: **25.05.2022**
(21) Anmeldenummer: 19831628.3
(22) Anmeldetag: 13.12.2019
(51) Int. Cl.: D04H 1/26, D04H 1/28, D04H 1/425, D04H 1/4258, D04H 1/46, D04H 5/03, A24D 1/02

(54) **WASSERSTRAHLVERFESTIGTES FILTERMATERIAL FÜR RAUCHARTIKEL**
HYDROENTANGLED FILTER MATERIAL FOR SMOKING ARTICLES
MATÉRIAU FILTRANT CONSOLIDÉ PAR HYDRO-JET POUR ARTICLES À FUMER

(43) Veröffentlichungstag der Anmeldung: 11.08.2021
(73) Patentinhaber: delfortgroup AG, 4050 Traun (AT)
(72) Erfinder: VOLGGER, Dietmar, 6069 Gnadenwald (AT); BACHMANN, Stefan, 6166 Fulpmes (DE)
(74) Vertreter: Lucke, Andreas
(86) Internationale Anmeldenummer: PCT/EP2019/085125
(87) Internationale Veröffentlichungsnummer: WO 2021/115619

(56) Entgegenhaltungen:
- WO-A1-2013/112502
- WO-A1-2018/184925
- US-A1- 2010 272 938

## Beschreibung

### GEBIET DER ERFINDUNG

Die Erfindung betrifft ein Filtermaterial und ein daraus gefertigtes Segment eines Rauchartikels, insbesondere ein Segment zur Filtration des im Rauchartikel strömenden Aerosols, das gut biologisch abbaubar ist, weniger Additive und Prozesshilfsmittel enthält, optisch homogener ist als aus dem Stand der Technik bekannte Segmente und günstig hergestellt werden kann.

### HINTERGRUND UND STAND DER TECHNIK

Rauchartikel sind typischerweise stabförmige Artikel, die aus mindestens zwei nacheinander angeordneten stabförmigen Segmenten bestehen. Ein Segment enthält ein Material, das in der Lage ist, beim Aufheizen ein Aerosol zu bilden und mindestens ein weiteres Segment, das dazu dient, Eigenschaften des Aerosols zu beeinflussen.

Bei dem Rauchartikel kann es sich um eine Filterzigarette handeln, bei der ein erstes Segment das aerosolbildende Material, insbesondere Tabak, enthält und ein weiteres Segment als Filter ausgeführt ist und der Filtration des Aerosols dient. Das Aerosol wird dabei durch Verbrennen des aerosolbildenden Materials erzeugt, und der Filter dient primär dazu, das Aerosol zu filtern und die Filterzigarette mit einem definierten Zugwiderstand auszustatten. Bei dem Rauchartikel kann es sich aber auch um einen sogenannten Tabakerhitzer handeln, bei dem das aerosolbildende Material nur aufgeheizt aber nicht verbrannt wird. Dadurch wird die Zahl und Menge der gesundheitsschädlichen Substanzen im Aerosol vermindert. Ein derartiger Rauchartikel besteht ebenfalls aus mindestens zwei, häufiger aber aus mehr, insbesondere aus vier Segmenten. Ein Segment enthält das aerosolbildende Material, das typischerweise Tabak, rekonstituierten Tabak oder nach anderen Verfahren aufbereiteten Tabak umfasst. Weitere, teilweise optionale Segmente im Rauchartikel dienen dazu, das Aerosol weiterzuleiten, das Aerosol abzukühlen oder das Aerosol zu filtern.

Die Segmente sind meistens von einem Umhüllungsmaterial umhüllt. Sehr oft wird Papier als Umhüllungsmaterial verwendet.

Im Folgenden wird, soweit nicht explizit darauf hingewiesen wird oder sich direkt aus dem Zusammenhang anderes ergibt, unter "Segment" das Segment eines Rauchartikels verstanden, das nicht das aerosolbildende Material enthält, sondern beispielsweise dazu dient, das Aerosol weiterzuleiten, abzukühlen oder zu filtern.

Aus dem Stand der Technik ist bekannt, derartige Segmente aus nicht natürlichen Polymeren wie Celluloseacetat oder Polylactiden zu bilden. Nach dem Konsum des Rauchartikels muss der Rauchartikel geeignet entsorgt werden. In vielen Fällen wirft der Konsument aber den konsumierten Rauchartikel einfach in der Umwelt weg und Versuche, dieses Verhalten durch Information oder Strafen einzuschränken, waren wenig erfolgreich.

Da Celluloseacetat und Polylactide in der Umwelt nur sehr langsam biologisch abgebaut werden, hat die Industrie ein Interesse, die Segmente des Rauchartikels aus anderen Materialien zu fertigen, die besser biologisch abbaubar sind. Zudem sind beispielsweise in der Europäischen Union Regelungen in Diskussion, die die Verwendung von nicht natürlichen Polymeren in Rauchartikeln erheblich reduzieren oder verbieten, sodass auch aus diesem Grund ein Interesse besteht, alternative Segmente für Rauchartikel zur Verfügung zu haben.

Es ist im Stand der Technik bekannt, Segmente für Rauchartikel, insbesondere Filtersegmente, aus Papier herzustellen. Derartige Segmente sind zwar generell gut biologisch abbaubar, weisen aber auch Nachteile auf. Beispielsweise haben Filtersegmente aus Papier generell eine hohe Filtrationseffizienz und führen daher zu einem trockenen Aerosol, was den Geschmack des Aerosols verglichen mit Zigaretten mit den üblichen Filtersegmenten aus Celluloseacetat beeinträchtigt. Des Weiteren haben sie aber oft eine niedrigere Filtrationseffizienz für Phenole als Celluloseacetat.

Ein wesentlicher Grund dafür, dass Filtersegmente aus Papier noch keine weite Verbreitung gefunden haben liegt aber auch in ihrer optischen Erscheinung. Am Mundende des Rauchartikels ist oft die Schnittfläche des am Mundende gelegenen Segments sichtbar, und der Konsument ist von den üblichen Segmenten aus Celluloseacetat eine weiße homogene Fläche gewohnt, bei der die einzelnen geschnittenen Fasern kaum erkennbar sind. Segmente aus Papier hingegen haben eine grobe Struktur, was dem Konsumenten offenbar den Eindruck geringerer Qualität vermittelt. Daher werden Segmente aus Papier oft nur als ein Teilsegment in einem aus mehreren Segmenten bestehenden Filter eingesetzt, sodass der Konsument die Schnittfläche nicht sehen kann. Das am Mundende gelegene Segment besteht dann weiterhin oft aus Celluloseacetat. Wegen dieser optischen Mängel können die Vorteile der biologischen Abbaubarkeit eines Segments aus Papier nicht in vollem Umfang genutzt werden.

Es ist auch im Stand der Technik bekannt, Segmente für Rauchartikel aus Vliesstoffen herzustellen. In EP 2 515 689 ist beispielsweise ein Filtermaterial aus Vliesstoff beschrieben, das allerdings überwiegend Fasern aus Polyvinylalkohol, Polylactiden oder aus anderen nicht natürlichen Polymeren enthält und daher Anforderungen an die biologische Abbaubarkeit nicht gut erfüllen kann. Zudem sind die dort beschriebenen Vliesstoffe zu dünn, um ein optisch ansprechendes Erscheinungsbild an der Schnittfläche des daraus gefertigten Segments zu ergeben.

Ebenso ist im Stand der Technik bekannt, Filtermaterial für Rauchartikel aus Papier aus biologisch gut abbaubaren Fasern herzustellen. In US 2015/0374030 ist ein solches Filtermaterial beschrieben, das allerdings zu einem erheblichen Anteil aus Zellstofffasern aus Hanf, Flachs, Abacä, Sisal oder Baumwolle besteht. Diese Fasern sind teuer und weisen wegen ihrer, im Vergleich zu Zellstoffasern aus Holz, kurzen Wachstumsperiode starke Qualitätsschwankungen auf. Gemäß der Lehre in US 2015/0374030 sind sie aber notwendig, um gleichzeitig eine ausreichend poröse Struktur und ausreichend hohe Festigkeit zu erreichen. Von der Verwendung von Holzzellstoff wird abgeraten, weil er eine dichte und kompakte Papierstruktur erzeugt. Tatsächlich soll der Anteil an Holzzellstoff immer kleiner als 50 Gew.-% sein und in den industriell umgesetzten Ausführungsbeispielen beträgt er weniger als 5 Gew.-%. Durch den dafür verwendeten Herstellungsprozess ist auch das optische Erscheinungsbild solcher Filter für den Konsumenten nicht ausreichend ansprechend.

Es besteht daher ein Interesse in der Industrie, ein Filtermaterial zur Verfügung zu haben, aus dem Segmente gefertigt werden können, die biologisch abbaubar sind, ein gutes optisches Erscheinungsbild haben und kostengünstig, in hoher Qualität und in industriellem Maßstab hergestellt werden können.

### ZUSAMMENFASSUNG DER ERFINDUNG

Der Erfindung liegt die Aufgabe zugrunde, ein Filtermaterial für einen Rauchartikel zur Verfügung zu stellen, das gut biologisch abbaubar ist und aus dem Segmente für Rauchartikel gefertigt werden können, deren Erscheinungsbild dem herkömmlicher Segmente, insbesondere solcher aus Cellulosacetat, gut vergleichbar ist, und das zusätzlich aus leicht verfügbaren, kostengünstigen Rohstoffen hergestellt werden kann. Dabei sollen unerwünschte Einflüsse auf den Geschmack des Rauchartikels minimiert werden.

Diese Aufgabe wird durch ein Filtermaterial nach Anspruch 1, ein Segment eines Rauchartikels nach Anspruch 23, dessen Herstellungsverfahren nach Anspruch 32, und einen Rauchartikel nach Anspruch 33 gelöst, sowie durch ein Verfahren nach Anspruch 36 zur Herstellung eines wasserstrahlverfestigten Vliesstoffs. Vorteilhafte Weiterbildungen sind in den abhängigen Ansprüchen angegeben.

Die Erfinder haben gefunden, dass diese Aufgabe durch bestimmte Vliesstoffe gelöst werden kann. Insbesondere kann die Aufgabe durch ein Filtermaterial gelöst werden, das einen Vliesstoff umfasst, wobei der Vliesstoff wasserstrahlverfestigt ist und der wasserstrahlverfestigte Vliesstoff mindestens 50% und höchstens 90% Holzzellstofffasern, mindestens 10% und höchstens 50% Fasern aus regenerierter Cellulose und weniger als 30% nicht natürliche Polymere enthält, und die Menge an Holzzellstofffasern und Fasern aus regenerierter Cellulose zusammen mindestens 70% der Masse des wasserstrahlverfestigten Vliesstoffs ausmacht und der wasserstrahlverfestigte Vliesstoff eine Dichte von mindestens 100 kg/m³ und höchstens 300 kg/m³ und eine Dicke von mindestens 100 µm und höchstens 1000 µm aufweist. Dabei beziehen sich alle Prozentangaben auf die Masse des wasserstrahlverfestigten Vliesstoffs.

Obwohl der Begriff "wasserstrahlverfestigt" zunächst auf das zugrundeliegende Herstellungsverfahren hinweist, ist zu berücksichtigen, dass ein wasserstrahlverfestigter Vliesstoff charakteristische strukturelle Eigenschaften hat, die ihn von anderen Faserstoffen oder Vliesstoffen unterscheiden, und die nach Wissen der Erfinder nicht auf identische Weise durch ein anderes Herstellungsverfahren erreicht werden können. Anders als beispielsweise bei Papier, bei dem die Festigkeit vornehmlich durch Wasserstoffbrücken bewirkt wird und die Fasern vor allem in der Ebene des Papiers angeordnet sind, wird bei dem wasserstrahlverfestigten Vliesstoff die Festigkeit durch die Verwirbelungen der Fasern erreicht und dadurch sind die Fasern zu einem bedeutenden Teil auch in Dickenrichtung des Vliesstoffs ausgerichtet.

Entgegen der Lehre aus dem Stand der Technik haben die Erfinder gefunden, dass ein Filtermaterial mit einem hohen Anteil an Holzzellstofffasern hergestellt werden kann, ohne dass die Struktur des Vliesstoffs dabei zu dicht oder zu kompakt wird. Dies wird erfindungsgemäß im Wesentlichen durch die Verwendung eines wasserstrahlverfestigten Vliesstoffs erreicht, der neben den Holzzellstoffasern auch noch Fasern aus regenerierter Cellulose enthält.

Bei der Herstellung des erfindungsgemäßen, wasserstrahlverfestigten Vliesstoffs werden die Fasern auf ein wasserdurchlässiges Sieb gelegt und mit einem auf die Fasern gerichteten Wasserstrahl durch Verwirbelung verfestigt. Dabei entsteht eine poröse Struktur mit sehr geringer Dichte und hoher Dicke, die besonders gut als Filtermaterial geeignet ist. Insbesondere kann ein solches für Segmente von Rauchartikeln geeignetes Filtermaterial mit einem hohen Anteil an Holzzellstofffasern und daher kostengünstig hergestellt werden und zeigt ein aus dem erfindungsgemäßen Filtermaterial hergestelltes Segment für einen Rauchartikel eine homogene Schnittfläche, die jener eines Segments aus Celluloseacetat gut vergleichbar ist. Des Weiteren ist, beispielsweise im Unterschied zu Papier, die Beigabe von Additiven oder Prozesshilfsmitteln für die Herstellung des wasserstrahlverfestigten Vliesstoffs nicht erforderlich. Damit wird ein unerwünschter Einfluss solcher Additive oder Prozesshilfsmittel auf den Geschmack des mit Hilfe des erfindungsgemäßen Filtermaterials gefertigten Rauchartikels vermieden und die biologische Abbaubarkeit wird nicht beeinträchtigt.

Zur Einstellung des Zugwiderstands und der Filtrationseffizienz eines aus dem Filtermaterial gefertigten Segments für einen Rauchartikel, sowie zur Einstellung einer guten Zugfestigkeit des wasserstrahlverfestigten Vliesstoffs enthält der im erfindungsgemäßen Filtermaterial enthaltene wasserstrahlverfestigte Vliesstoff einen hohen Anteil von Holzzellstofffasern und Fasern aus regenerierter Cellulose, die zusammen mindestens 70% der Masse des wasserstrahlverfestigten Vliesstoffs ausmachen.

Da Holzzellstofffasern und auch regenerierte Cellulose aus natürlichen Polymeren bestehen, sind sie auch gut biologisch abbaubar. Um die gute biologische Abbaubarkeit des erfindungsgemäßen Filtermaterials und der daraus gefertigten Segmente für Rauchartikel sicherzustellen, soll der Anteil an nicht natürlichen Polymeren weniger als 30% der Masse des wasserstrahlverfestigten Vliesstoffs ausmachen.

Natürliche Polymere sind dabei Polymere, die ohne chemische Veränderung oder ohne Veränderung der Zusammensetzung direkt aus natürlichen Rohstoffen gewonnen wurden oder zu solchen aus der Natur gewonnenen Polymeren chemisch identisch sind. Konkret bestehen Holzzellstofffasern aus natürlichen Polymeren und ebenso gehören Fasern aus regenerierter Cellulose zu den natürlichen Polymeren. Bei Celluloseacetat oder Polylactiden hingegen haben chemische Veränderungen stattgefunden, sodass sie zu den nicht natürlichen Polymeren gehören, und obwohl die Ausgangsstoffe in der Natur vorkommen, wurden diese Ausgangsstoffe zumindest derart verändert, dass eine schnelle biologische Abbaubarkeit nicht mehr gewährleistet ist. Ebenfalls sind alle Polymere, die aus Mineralölen gewonnen wurden, wie Polyethylen, Polypropylen, Polyester oder Polystyrol nicht natürliche Polymere.

Der wasserstrahlverfestigte Vliesstoff, der im erfindungsgemäßen Filtermaterial enthalten ist, enthält Holzzellstofffasern in einer Menge von mindestens 50% und höchstens 90% der Masse des wasserstrahlverfestigten Vliesstoffs. Bevorzugt beträgt der Anteil an Holzzellstofffasern mindestens 60% und höchstens 80% und besonders bevorzugt mindestens 60% und höchstens 70%, jeweils bezogen auf die Masse des wasserstrahlverfestigten Vliesstoffs.

Holzzellstofffasern sind Zellstofffasern, die aus Nadelhölzern oder Laubhölzern gewonnen sind. Sie werden in großer Menge industriell hergestellt, weisen eine stabile Qualität auf und sind kostengünstig. Bevorzugt sind die Holzzellstoffasern aus Nadelhölzern, beispielsweise aus Fichte, Föhre oder Tanne gewonnen, weil diese Fasern wegen ihrer Länge zu einer guten Festigkeit des wasserstrahlverfestigen Vliesstoffs führen. Für die Erfindung bevorzugt geeignete Holzzellstofffasern aus Laubhölzern sind aus Birke, Buche oder Eukalyptus gewonnen. Bevorzugt können auch Gemische aus Holzzellstofffasern verschiedener Herkunft eingesetzt werden. Besonders bevorzugt sind aus Nadelhölzern gewonnene Holzzellstofffasern, die als *reinforced pulp fibers* bezeichnet werden und besonders hohe Festigkeit erreichen, sowie merzerisierte Holzzellstofffasern, die eine besonders hohe Dicke und niedrige Dichte erreichen.

Zellstoffasern aus anderen Pflanzen wie Hanf, Flachs, Jute, Ramie, Abacä, Sisal, Baumwolle oder Espartogras zählen im Sinne dieser Erfindung nicht zu den Holzzellstofffasern. Zwar lässt sich auch mit diesen Fasern eine poröse Papierstruktur und hohe Festigkeit erreichen. Die Fasern sind aber teuer, industriell teilweise nicht gut verfügbar und wegen der kurzen Wachstumsperiode dieser Pflanzen von variabler Qualität. Sie können im erfindungsgemäßen wasserstrahlverfestigten Vliesstoff enthalten sein, allerdings soll ihr Anteil bevorzugt höchstens 20% und besonders bevorzugt höchstens 10% und ganz besonders bevorzugt höchstens 1% der Masse des wasserstrahlverfestigten Vliesstoffs betragen.

Die Holzzellstofffasern können gebleicht oder ungebleicht sein. Gebleichte Holzzellstofffasern bieten wegen ihrer weißen Farbe Vorteile beim Erscheinungsbild eines aus dem erfindungsgemäßen Filtermaterial gefertigten Segments, während ungebleichte Holzzellstofffasern, die dann eine hellbraune bis dunkelbraune Farbe haben, umweltfreundlicher sind, weil auf den Bleichprozess verzichtet werden kann. Mischungen aus gebleichten und ungebleichten Holzzellstofffasern können zur besseren Einstellung der Farbe des erfindungsgemäßen Filtermaterials ebenfalls verwendet werden.

Der wasserstrahlverfestigte Vliesstoff, der im erfindungsgemäßen Filtermaterial enthalten ist, enthält Fasern aus regenerierter Cellulose in einer Menge von mindestens 10% und höchstens 50% der Masse des wasserstrahlverfestigten Vliesstoffs. Bevorzugt beträgt der Anteil an Fasern aus regenerierter Cellulose mindestens 20% und höchstens 45% und besonders bevorzugt mindestens 30% und höchstens 40%, jeweils bezogen auf die Masse des wasserstrahlverfestigten Vliesstoffs.

Die Fasern aus regenerierter Cellulose sind bevorzugt Viscosefasern, Modalfasern, Lyocell^{®}, Tencel^{®} oder Mischungen daraus. Diese Fasern besitzen eine gute biologische Abbaubarkeit und können dazu eingesetzt werden, die Festigkeit, Dicke oder Dichte des wasserstrahlverfestigten Vliesstoffs zu optimieren und die Filtrationseffizienz des daraus gefertigten Segments für den Rauchartikel anzupassen.

Die Summe der Mengen aus Holzzellstofffasern und den Fasern aus regenerierter Cellulose soll zusammen mindestens 70%, bevorzugt mindestens 80% und besonders bevorzugt mindestens 90% der Masse des wasserstrahlverfestigten Vliesstoffs betragen. In einer ganz besonders bevorzugten Ausführungsform umfasst das erfindungsgemäße Filtermaterial einen wasserstrahlverfestigten Vliesstoff, der im Wesentlichen ausschließlich, zumindest aber zu mindestens 95 % bezogen auf die Masse des wasserstrahlverfestigten Vliesstoffs aus Holzzellstofffasern und Fasern aus regenerierter Cellulose besteht. Diese ganz besonders bevorzugte Ausführungsform erlaubt die beste biologische Abbaubarkeit bei gleichzeitig einem sehr geringen Einfluss auf den Geschmack des mit Hilfe des Filtermaterials gefertigten Rauchartikels.

Um die gute biologische Abbaubarkeit sicherzustellen, soll der wasserstrahlverfestigte Vliesstoff weniger als 30% nicht natürliche Polymere enthalten. Bevorzugt enthält der wasserstrahlverfestigte Vliesstoff weniger als 10% nicht natürliche Polymere und besonders bevorzugt weniger als 1% nicht natürliche Polymere. Die Prozentangaben beziehen sich auf die Masse des wasserstrahlverfestigten Vliesstoffs.

In einer bevorzugten Ausführungsform des erfindungsgemäßen Filtermaterials enthält der wasserstrahlverfestigte Vliesstoff des Filtermaterials mindestens 5% und weniger als 30%, besonders bevorzugt weniger als 25% und ganz besonders bevorzugt weniger als 20% Stapelfasern aus Celluloseacetat, wobei sich die Prozentangaben auf die Masse des wasserstrahlverfestigten Vliesstoffs beziehen.

Zusatzstoffe, wie Alkylketendimere (AKD), Alkenylbernsteinsäureanhydride (ASA), Fettsäuren, Stärke, Stärkederivate, Carboxymethylcellulose, Alginate, oder Substanzen zur Einstellung des pH-Werts, wie beispielsweise organische oder anorganische Säuren oder Laugen können zur Einstellung spezifischer Eigenschaften des Vliesstoffs hinzugefügt werden, solange die Masse nicht natürlicher Polymere im Vliesstoff nicht mehr als 30% beträgt. Der Fachmann ist in der Lage Art und Menge solche Zusatzstoffe aus seiner Erfahrung zu bestimmen.

Das Flächengewicht des wasserstrahlverfestigten Vliesstoffs beträgt bevorzugt mindestens 25 g/m² und höchstens 150 g/m², besonders bevorzugt mindestens 35 g/m² und höchstens 120 g/m² und ganz besonders bevorzugt mindestens 40 g/m² und höchstens 80 g/m². Das Flächengewicht beeinflusst die Zugfestigkeit des wasserstrahlverfestigten Vliesstoffs, wobei ein höheres Flächengewicht zu höherer Festigkeit führen kann. Die Angaben beziehen sich auf ein Flächengewicht, das nach ISO 536:2012 gemessen wird.

Die Dicke des wasserstrahlverfestigten Vliesstoffs, gemessen nach ISO 534:2011, beträgt mindestens 100 µm und höchstens 1000 µm, bevorzugt mindestens 120 µm und höchstens 800 µm und besonders bevorzugt mindestens 150 µm und höchstens 750 µm. Die Dicke beeinflusst die Menge an Filtermaterial, die in das Segment des Rauchartikels gepackt werden kann und damit Zugwiderstand und Filtrationseffizienz des Segments, aber auch die Verarbeitbarkeit des Filtermaterials, da es zur Herstellung eines Segments für einen Rauchartikel oft gecrimpt oder gefaltet wird. Für solche Prozessschritte ist eine zu hohe Dicke ungünstig und Dicken in den bevorzugten und besonders bevorzugten Intervallen erlauben eine besonders gute Verarbeitbarkeit des erfindungsgemäßen Filtermaterials zu einem Segment eines Rauchartikels.

Die Dichte des wasserstrahlverfestigten Vliesstoffs ergibt sich durch Division des Flächengewichts gemäß ISO 536:2012 durch die Dicke gemäß ISO 534:2011. Die so bestimmte Dichte des wasserstrahlverfestigten Vliesstoffs beträgt mindestens 100 kg/m³ und höchstens 300 kg/m³, bevorzugt mindestens 120 kg/m³ und höchstens 250 kg/m³ und besonders bevorzugt mindestens 140 kg/m³ und höchstens 220 kg/m³. Diese Werte beziehen sich auf die Dichte, bevor aus dem erfindungsgemäßen Filtermaterial, das diesen wasserstrahlverfestigten Vliesstoff umfasst, ein Segment eines Rauchartikels gefertigt wird. Die Dichte des wasserstrahlverfestigten Vliesstoffs soll in einem vergleichsweise engen Intervall liegen, weil sie den Zugwiderstand und die Filtrationseffizienz des daraus gefertigten Segments eines Rauchartikels bestimmt. Die bevorzugten und besonders bevorzugten Intervalle erlauben eine noch günstigere Kombination aus Zugwiderstand und Filtrationseffizienz.

Die Luftdurchlässigkeit des wasserstrahlverfestigten Vliesstoffs, gemessen nach ISO 2965:2019, kann bevorzugt zwischen 10000 cm³/(cm²·kPa·min) und 60000 cm³/(cm²·kPa·min), besonders bevorzugt zwischen 20000 cm³/(cm²·kPa·min) und 50000 cm³/(cm²·kPa·min) und ganz besonders bevorzugt zwischen 35000 cm³/(cm²·kPa·min) und 45000 cm³/(cm²·kPa·min) liegen. Die Luftdurchlässigkeit beschreibt die poröse Struktur des wasserstrahlverfestigten Vliesstoffs und beeinflusst damit ebenfalls die Filtrationseffizienz und den Zugwiderstand.

Die mechanischen Eigenschaften des wasserstrahlverfestigten Vliesstoffs sind für die Verarbeitung des erfindungsgemäßen Filtermaterials zu einem Segment für einen Rauchartikel von Bedeutung. Die breitenbezogene Zugfestigkeit des wasserstrahlverfestigten Vliesstoffs, gemessen nach ISO 1924-2:2008, beträgt bevorzugt mindestens 0,05 kN/m und höchstens 5 kN/m, besonders bevorzugt mindestens 0,07 kN/m und höchstens 4 kN/m.

Die Bruchdehnung des wasserstrahlverfestigen Vliesstoffs ist von Bedeutung, weil bei der Verarbeitung des erfindungsgemäßen Filtermaterials zu einem Segment eines Rauchartikels das Filtermaterial oft gecrimpt wird und dabei eine besonders hohe Bruchdehnung günstig ist. Die Bruchdehnung des wasserstrahlverfestigen Vliesstoffs, gemessen nach ISO 1924-2:2008, beträgt daher bevorzugt mindestens 1% und höchstens 50% und besonders bevorzugt mindestens 3% und höchstens 40%.

Da der wasserstrahlverfestigte Vliesstoff bei der Weiterverarbeitung auch gedehnt werden kann, spielt sein Energieaufnahmevermögen eine Rolle. Das Energieaufnahmevermögen des wasserstrahlverfestigten Vliesstoffs, gemessen nach ISO 1924-2:2008, beträgt bevorzugt mindestens 4 J/m² und höchstens 500 J/m² und besonders bevorzugt mindestens 5 J/m² und höchstens 450 J/m².

Zugfestigkeit, Bruchdehnung und Energieaufnahmevermögen können von der Richtung abhängen, in der die Probe für die Messung aus dem wasserstrahlverfestigten Vliesstoff entnommen wurde. Die genannten Merkmale des wasserstrahlverfestigten Vliesstoffs sind jeweils erfüllt, wenn Zugfestigkeit, Bruchdehnung oder Energieaufnahmevermögen in mindestens einer Richtung in den angegebenen bevorzugten oder besonders bevorzugten Intervallen liegen.

Das erfindungsgemäße Filtermaterial umfasst den wasserstrahlverfestigen Vliesstoff. Bevorzugt aber macht der wasserstrahlverfestigte Vliesstoff den überwiegenden Großteil des Filtermaterials aus, sodass bevorzugt mindestens 90% der Masse des Filtermaterials durch den wasserstrahlverfestigten Vliesstoff gebildet werden und besonders bevorzugt mindestens 95% der Masse des Filtermaterials durch den wasserstrahlverfestigten Vliesstoff gebildet werden.

Das erfindungsgemäße Filtermaterial kann neben dem wasserstrahlverfestigten Vliesstoff noch andere Komponenten umfassen, die beispielsweise die Verarbeitbarkeit des Filtermaterials oder die Eigenschaften eines daraus gefertigten Segments oder den Geschmack des Rauchartikels beeinflussen. Dazu gehören beispielsweise Träger von Aromastoffen, insbesondere mit Aromastoffen getränkte Fäden oder Substanzen zur Erhöhung der Steifigkeit des Filtermaterials oder Materialien, die die Härte der aus dem Filtermaterial hergestellten Filter erhöhen, wie beispielsweise thermoplastische Materialien.

In einer bevorzugten Ausführungsform des erfindungsgemäßen Filtermaterials umfasst das Filtermaterial den wasserstrahlverfestigten Vliesstoff und eine Substanz ausgewählt aus der Gruppe bestehend aus Triacetin, Propylenglykol, Sorbitol, Glycerol, Polyethylenglykol, Polyvinylalkohol und Tri-Ethlyzitrat oder Mischungen daraus. Diese Substanzen können helfen, die Filtrationseffizienz an jene von Celluloseacetat besser anzupassen.

Sofern mindestens 90% der Masse des Filtermaterials durch den wasserstrahlverfestigten Vliesstoff gebildet werden, kann die Erfüllung der obengenannten Merkmale des wasserstrahlverfestigten Vliesstoffs, beispielsweise hinsichtlich des Gehalts an Holzzellstofffasern, des Gehalts an Fasern aus regenerierter Cellulose, der Menge an Holzzellstofffasern und Fasern aus regenerierter Cellulose, des Anteils an nicht natürlichen Polymeren, des Gehalts an anderen Zellstofffasern, der Dichte, der Dicke, des Flächengewichts, der Luftdurchlässigkeit, der Zugfestigkeit, der Bruchdehnung und des Energieaufnahmevermögens, auch am Filtermaterial selbst geprüft werden, ohne dass der wasserstrahlverfestige Vliesstoff aus dem Filtermaterial isoliert werden müsste. Die oben genannten erfindungsgemäßen, bevorzugten, besonders bevorzugten und ganz besonders bevorzugten Intervalle und Eigenschaften gelten dann auch für das aus dem wasserstrahlverfestigen Vliesstoff gefertigte Filtermaterial.

Aus dem erfindungsgemäßen Filtermaterial können nach aus dem Stand der Technik bekannten Verfahren erfindungsgemäße Segmente für Rauchartikel hergestellt werden. Diese Verfahren umfassen beispielsweise das Crimpen oder Falten des Filtermaterials, das Formen eines endlosen Strangs aus dem gecrimpten oder gefalteten Filtermaterial, das Umhüllen des endlosen Strangs durch ein Umhüllungsmaterial und das Schneiden des umhüllten Strangs in einzelne Stäbe definierter Länge. In vielen Fällen beträgt die Länge eines solchen Stabs ein ganzzahliges Vielfaches der Länge des Segments, das dann im erfindungsgemäßen Rauchartikel verwendet werden soll, und deshalb werden die Stäbe dann vor oder während der Herstellung des Rauchartikels in Segmente der gewünschten Länge geschnitten.

Das erfindungsgemäße Segment für Rauchartikel umfasst das erfindungsgemäße Filtermaterial und ein Umhüllungsmaterial.

In einer bevorzugten Ausführungsform des erfindungsgemäßen Segments ist das Segment zylindrisch mit einem Durchmesser von mindestens 3 mm und höchstens 10 mm, besonders bevorzugt von mindestens 4 mm und höchstens 9 mm und ganz besonders bevorzugt von mindestens 5 mm und höchstens 8 mm. Diese Durchmesser sind für die Verwendung der erfindungsgemäßen Segmente in Rauchartikeln günstig.

In einer bevorzugten Ausführungsform des erfindungsgemäßen Segments hat das Segment eine Länge von mindestens 4 mm und höchstens 40 mm, besonders bevorzugt von mindestens 6 mm und höchstens 35 mm und ganz besonders bevorzugt von mindestens 10 mm und höchstens 28 mm.

Der Zugwiderstand des Segments bestimmt unter anderem, welche Druckdifferenz der Raucher beim Konsum des Rauchartikels aufbringen muss, um einen bestimmten Volumenstrom durch den Rauchartikel zu erzeugen, und er beeinflusst daher wesentlich die Akzeptanz des Rauchartikels beim Raucher. Der Zugwiderstand des Segments kann nach ISO 6565:2015 gemessen werden und wird in mm Wassersäule (mmWG) angegeben. In sehr guter Näherung ist der Zugwiderstand des Segments proportional zur Länge des Segments, sodass die Messung des Zugwiderstands auch an Stäben erfolgen kann, die sich vom Segment nur in der Länge unterscheiden. Daraus kann der Zugwiderstand des Segments einfach berechnet werden.

Der Zugwiderstand des Segments pro Länge des Segments beträgt bevorzugt mindestens 1 mmWG/mm und höchstens 12 mmWG/mm und besonders bevorzugt mindestens 2 mmWG/mm und höchstens 10 mmWG/mm.

Die Dichte des Segments selbst, ohne das Umhüllungsmaterial, beträgt bevorzugt zwischen 50 kg/m³ und 300 kg/m³, besonders bevorzugt zwischen 60 kg/m³ und 250 kg/m³ und ganz besonders bevorzugt zwischen 70 kg/m³ und 230 kg/m³. Die Dichte hat wesentliche Auswirkungen auf den Zugwiderstand, die Filtrationseffizienz und die Härte des Segments. Die Dichte des Segments ist ohne das Umhüllungsmaterial angegeben, da das Umhüllungsmaterial wenig Einfluss auf den Zugwiderstand oder die Filtrationseffizienz hat. Die Ermittlung der Dichte des Segments kann rechnerisch erfolgen. Dabei wird zunächst das Volumen des Segments bestimmt, das beispielsweise bei einem zylindrischen Segment aus dem Durchmesser und der Länge berechnet werden kann. Der Einfluss des Umhüllungsmaterials auf den Durchmesser kann vernachlässigt werden. Die Masse des Segments kann durch Wägung bestimmt werden, wobei das Segment mit dem Umhüllungsmaterial umhüllt ist. Die Masse des Umhüllungsmaterials kann aus der Fläche des Umhüllungsmaterials und dem nominalen oder gemessenen Flächengewicht des Umhüllungsmaterials ermittelt werden. Beispielsweise bei einem typischen, zylindrischen Segment ergibt sich die Fläche des Umhüllungsmaterials aus dem Umfang des Segments und der Überlappung des Umhüllungsmaterials mit sich selbst sowie der Länge des Segments.

Von der Masse des Segments mit Umhüllungsmaterial wird die Masse des Umhüllungsmaterials abgezogen und durch Division durch das Volumen des Segments dessen Dichte berechnet. Ein numerisches Beispiel ist weiter unten detailliert ausgeführt.

Das Umhüllungsmaterial des erfindungsgemäßen Segments ist bevorzugt ein Papier oder eine Folie. Damit die gute biologische Abbaubarkeit des Segments nicht beeinträchtigt wird, enthält in einer besonders bevorzugten Ausführungsform das Papier oder die Folie weniger als 10% nicht natürliche Polymere bezogen auf die Masse des Umhüllungsmaterials.

Das Umhüllungsmaterial des erfindungsgemäßen Segments hat bevorzugt ein Flächengewicht von mindestens 20 g/m² und höchstens 150 g/m², besonders bevorzugt von mindestens 30 g/m² und höchstens 130 g/m². Ein Umhüllungsmaterial mit diesem bevorzugten oder besonders bevorzugten Flächengewicht verleiht dem damit umhüllten, erfindungsgemäßen Segment eine besonders vorteilhafte Härte. Damit kann der Raucher das im Rauchartikel befindliche Segment nicht versehentlich zusammendrücken.

In einer bevorzugten Ausführungsform enthält das erfindungsgemäße Segment zusätzlich mindestens eine Kapsel, die Aromastoffe enthält. Die Kapsel ist dabei oft so ausgeführt, dass der Raucher sie durch Druck mit den Fingern zerbrechen kann und damit die Aromastoffe freisetzt, sodass sie den Geschmack des Rauchartikels verändern können.

Aus dem erfindungsgemäßen Segment können nach den im Stand der Technik bekannten Verfahren erfindungsgemäße Rauchartikel hergestellt werden.

Der erfindungsgemäße Rauchartikel umfasst ein Segment, das ein aerosolbildendes Material enthält, und ein Segment, das das erfindungsgemäße Filtermaterial und ein Umhüllungsmaterial umfasst.

Da die Schnittfläche des erfindungsgemäßen Segments der eines Segments aus Celluloseacetat optisch sehr ähnlich ist, ist in einer bevorzugten Ausführungsform das dem Mundende am nächsten gelegene Segment des Rauchartikels ein erfindungsgemäßes Segment.

In einer bevorzugten Ausführungsform ist der Rauchartikel eine Filterzigarette und das aerosolbildende Material Tabak.

In einer bevorzugten Ausführungsform ist der Rauchartikel ein Rauchartikel, in dessen bestimmungsgemäßem Gebrauch das aerosolbildende Material nur aufgeheizt, aber nicht verbrannt wird.

Der wasserstrahlverfestigte Vliesstoff für das erfindungsgemäße Filtermaterial kann nach dem folgenden erfindungsgemäßen Verfahren hergestellt werden, das die folgenden Schritte A bis F umfasst.
A - Herstellen einer wässrigen Suspension umfassend Holzzellstofffasern und Fasern aus regenerierter Cellulose, wobei die Menge an Holzzellstofffasern und Fasern aus regenerierter Cellulose zusammen mindestens 70% der Masse der Feststoffe in der Suspension ausmachen
B - Aufbringen der Suspension aus Schritt A auf ein umlaufendes Sieb
C - Entwässern der Suspension durch das umlaufende Sieb, um eine Faserbahn zu bilden
D - Überführen der Faserbahn aus Schritt C auf ein Stützsieb
E - Wasserstrahlverfestigen der Faserbahn durch mindestens einen auf die Faserbahn gerichteten Wasserstrahl, um einen wasserstrahlverfestigten Vliesstoff herzustellen
F - Trocknen des wasserstrahlverfestigten Vliesstoffs.

Der nach diesem Verfahren hergestellte wasserstrahlverfestigte Vliesstoff soll zur Verwendung in dem oben beschriebenen Filtermaterial geeignet sein. Dies bedeutet, dass er insbesondere sämtliche Merkmale einzeln oder in Kombination aufweisen kann, die oben im Zusammenhang mit dem wasserstrahlverfestigten Vliesstoff als Bestandteil des Filtermaterials beschrieben wurden und in den auf das Filtermaterial gerichteten Ansprüchen definiert sind.

In einer bevorzugten Ausführungsform des erfindungsgemäßen Verfahrens hat die wässrige Suspension in Schritt A einen Feststoffgehalt von höchstens 3,0%, besonders bevorzugt höchstens 1,0%, ganz besonders bevorzugt höchstens 0,2% und insbesondere höchstens 0,05%. Der besonders geringe Feststoffgehalt der Suspension erlaubt es, eine noch weniger dichte Faserbahn in Schritt C zu bilden.

In einer bevorzugten Ausführungsform des erfindungsgemäßen Verfahrens ist das umlaufende Sieb der Schritte B und C in Laufrichtung der Faserbahn gegen die Horizontale um einen Winkel von mindestens 3° und höchstens 40° aufwärts geneigt, besonders bevorzugt um einen Winkel von mindestens 5° und höchstens 30° und ganz besonders bevorzugt um einen Winkel von mindestens 15° und höchstens 25°.

In einer bevorzugten Ausführungsform umfasst das Verfahren einen Schritt, in dem eine Druckdifferenz zwischen den beiden Seiten des umlaufenden Siebs erzeugt wird, um das Entwässern der Suspension in Schritt C zu unterstützen, wobei besonders bevorzugt Vakuumkästen oder geeignet geformte Flügel die Druckdifferenz erzeugen.

In einer bevorzugten Ausführungsform des erfindungsgemäßen Verfahrens wird eine Vielzahl von Wasserstrahlen verwendet, um das Wasserstrahlverfestigen in Schritt E auszuführen, wobei die Wasserstrahlen in mindestens einer Reihe in einem rechten Winkel zur Laufrichtung der Faserbahn angeordnet sind.

In einer bevorzugten Ausführungsform des erfindungsgemäßen Verfahrens wird das Wasserstrahlverfestigen in Schritt E durch mindestens zwei auf die Faserbahn gerichtete Wasserstrahlen bewirkt, wobei besonders bevorzugt die mindestens zwei Wasserstrahlen auf verschiedene Seiten der Faserbahn wirken.

In einer bevorzugten Ausführungsform des erfindungsgemäßen Verfahrens wird das Trocknen in Schritt F zumindest teilweise durch Kontakt mit Heißluft, durch Infrarotstrahlung oder durch Mikrowellenstrahlung bewirkt. Eine Trocknung durch direkten Kontakt mit einer beheizten Oberfläche ist ebenfalls möglich, aber weniger bevorzugt, weil dabei die Dicke des wasserstrahlverfestigten Vliesstoffs abnehmen kann.

### KURZE BESCHREIBUNG DER FIGUREN

- Figur 1: zeigt eine Vorrichtung mittels der das erfindungsgemäße Verfahren zur Herstellung des wasserstrahlverfestigten Vliesstoffs durchgeführt werden kann.
- Figur 2: zeigt die Querschnittsfläche eines erfindungsgemäßen Segments im Vergleich zu einem Segment aus Celluloseacetat und einem Segment aus Papier

### BESCHREIBUNG DER BEVORZUGTEN AUSFÜHRUNGSFORMEN

Im Folgenden werde einige bevorzugte Ausführungsformen des Filtermaterials, des Segments für Rauchartikel, des Rauchartikels und des Verfahrens für die Herstellung des wasserstrahlverfestigten Vliesstoffs beschrieben.

Zur Herstellung des wasserstrahlverfestigen Vliesstoffs, der im erfindungsgemäßen Filtermaterial enthalten ist, wurde das in Figur 1 dargestellte Verfahren verwendet.

Eine Suspension 1 aus Holzzellstofffasern und Fasern aus regenerierter Cellulose wurde von einem Vorratsbehälter 2 auf ein umlaufendes, gegen die Horizontale aufwärts geneigtes Sieb 3 gepumpt und durch Vakuumkästen 9 entwässert, sodass sich auf dem Sieb eine Faserbahn 4 bildete, deren generelle Bewegungsrichtung durch den Pfeil 10 angedeutet ist. Die Faserbahn 4 wurde vom Sieb 3 abgenommen und auf ein ebenfalls umlaufendes Stützsieb 5 übergeführt. Dort wurden aus Vorrichtungen 6 in mehreren Reihen in rechtem Winkel zur Laufrichtung der Faserbahn 4 angeordnete Wasserstrahlen 11 auf die Faserbahn 4 gerichtet, um die Fasern zu verwirbeln und die Faserbahn 4 zu einem Vliesstoff zu verfestigen. In einem weiteren Schritt wurden durch zusätzliche Vorrichtungen 7 auch Wasserstrahlen 12 auf die andere Seite der Faserbahn 4 gerichtet, um den entstehenden Vliesstoff noch weiter zu verfestigen. Danach durchlief der noch feuchte Vliesstoff eine Trocknungseinrichtung 8 und wurde dort getrocknet.

Zur Herstellung des wasserstrahlverfestigten Vliesstoffs wurden Gemische aus Holzzellstofffasern und Lyocell^{®} Fasern verwendet. Es wurden 5 verschiedene wasserstrahlverfestigte Vliesstoffe A bis E hergestellt, deren Zusammensetzung und Eigenschaften in Tabelle 1 angegeben sind. Dabei bedeuten die Prozentangaben zu Lyocell^{®} Fasern und Holzzellstofffasern die Menge an Fasern bezogen auf die Masse des wasserstrahlverfestigten Vliesstoffs. Die Bruchdehnung und das Energieaufnahmevermögen sind jeweils in Maschinenrichtung (MD), also in der durch den Pfeil 10 in Fig. 1 angegebenen Richtung und in der dazu orthogonalen, in der Ebene der Faserbahn 4 liegenden Querrichtung (CD) angegeben.

**Tabelle 1**

| Vliesstoff | | A | B | C | D | E |
|---|---|---|---|---|---|---|
| Filtermaterial | | A | B | C | D | E |
| Lyocell^{®} Fasern | % | 20 | 20 | 40 | 40 | 40 |
| Holzzellstofffasern | % | 80 | 80 | 60 | 60 | 60 |
| Flächengewicht | g/m² | 40 | 60 | 80 | 120 | 50 |
| Dicke | µm | 257 | 345 | 497 | 688 | 299 |
| Dichte | kg/m³ | 156 | 174 | 161 | 175 | 167 |
| Zugfestigkeit | kN/m | 0,23 | 0,38 | 1,60 | 2,83 | 1,15 |
| Bruchdehnung MD | % | 6,6 | 7,0 | 12,4 | 20,0 | 15,5 |
| Bruchdehnung CD | % | 28,1 | 21,7 | 29,8 | 42,3 | |
| Energieaufnahme MD | J/m² | 13,9 | 22,6 | 95,6 | 386,8 | 128,7 |
| Energieaufnahme CD | J/m² | 20,9 | 40,1 | 143,0 | 333,5 | |

Die wasserstrahlverfestigten Vliesstoffe A bis E wurden jeweils als erfindungsgemäßes Filtermaterial A bis E verwendet ohne weitere Komponenten hinzuzufügen.

Aus dem erfindungsgemäßen Filtermaterial E wurden drei Segmente S1, S2 und S3 mit unterschiedlicher Dichte gefertigt, wobei jedes Filtermaterial zu einem endlosen Strang mit einem Durchmesser von 7,9 mm geformt und mit einem Umhüllungsmaterial mit einem Flächengewicht von 78 g/m² umhüllt wurde. Der endlose Strang wurde zunächst in Stäbe mit einer Länge von 108 mm geschnitten. Die mittlere Masse der Stäbe und der mittlere Zugwiderstand der Stäbe nach ISO 6565:2015 wurden bestimmt und daraus die Dichte ohne Umhüllungsmaterial und der Zugwiderstand pro Länge berechnet. Anschließend wurden aus den Stäben erfindungsgemäße Segmente mit einer Länge von 22 mm geschnitten. Tabelle 2 zeigt die Daten der Segmente S1, S2 und S3. Eine beispielhafte Berechnung der Dichte des Segments wird anhand des Segments S1 näher erläutert.

Die Masse des 108 mm langen Stabes zu Segment S1 wurde mit 0,743 g gemessen. Der Durchmesser war 7,9 mm. Daraus ergab sich unter Vernachlässigung der Dicke des Umhüllungsmaterials ein Volumen des Stabes von $π / 4 \times {7,9}^{2} \times 108 = 5293 {mm}^{3}$

Die Masse des 27 mm breiten und 108 mm langen Umhüllungsmaterials mit einem Flächengewicht von 78 g/m² betrug $78 \times 0,027 \times 0,108 = 0,227 g .$

Die Dichte des Segments ohne Umhüllungsmaterial beträgt daher $\left(0,743-0,227\right) / 5293 = 97,5 kg / {m}^{3} .$

**Tabelle 2**

| Filtermaterial | | E | E | E |
|---|---|---|---|---|
| Segment | | S1 | S2 | S3 |
| Masse (108 mm) | mg | 743 | 911 | 1199 |
| Dichte | kg/m³ | 97,5 | 129,4 | 182,9 |
| Zugwiderstand | mm WG/mm | 1,76 | 4,16 | 11,12 |

Figur 2 zeigt die Fotografien der Querschnittsfläche des erfindungsgemäßen Segments S2 sowie zweier vergleichbarer Segmente aus Celluloseacetat (CA) und Papier (PA). Beim Segment aus Papier ist die grobe Struktur der Querschnittsfläche deutlich sichtbar, während das Segment aus Celluloseacetat eine sehr feine Struktur aufweist. Das erfindungsgemäße Segment S2 liegt in seinem Erscheinungsbild wesentlich näher an jenem aus Celluloseacetat (CA) und ergibt damit einen für den Raucher deutlich besser akzeptablen optischen Eindruck als das Segment aus Papier (PA).

Aus den erfindungsgemäßen Segmenten S1, S2 und S3 wurden jeweils nicht ventilierte erfindungsgemäße Rauchartikel R1, R2 und R3 mit einer Länge von 83 mm gefertigt, die ein Segment mit Tabak und ein Filtersegment enthielten. Das Filtersegment wurde durch jeweils eines der erfindungsgemäßen Segmente S1, S2 und S3 gebildet. Die Rauchartikel R1, R2 und R3 wurden nach dem in ISO 3308 spezifizierten Verfahren abgeraucht und die Menge an Teer, Nikotin und Wasser im Rauch bestimmt. Ein identischer Rauchartikel, bei dem der Filter durch ein herkömmliches Filtersegment aus Celluloseacetat gebildet war, wurde nach demselben Verfahren abgeraucht. Ein Vergleich der Menge an Teer, Nikotin und Wasser zeigte, dass die Filtersegmente S1, S2 und S3 hinsichtlich ihrer Filtrationseffizienz mit einem Filtersegment aus Celluloseacetat gut übereinstimmen.

Auch die Zugwiderstände der Segmente S1, S2 und S3 waren in einem für Rauchartikel günstigen Bereich und können selbst bei gegebener Zusammensetzung des Segments anhand der Dichte des Segments gut an die Anforderungen angepasst werden.

Die biologische Abbaubarkeit der Segmente S1, S2 und S3, sowie der daraus gefertigten Rauchartikel R1, R2 und R3 wurde nicht gesondert geprüft, weil sie sich aus den verwendeten Komponenten von selbst ergab.

Damit zeigt sich, dass erfindungsgemäße Filtermaterialien, die einen wasserstrahlverfestigten Vliesstoff enthalten, gegenüber den aus dem Stand der Technik bekannten Filtermaterialien Vorteile bezüglich der biologischen Abbaubarkeit und des optischen Erscheinungsbilds bieten, ohne dass sie in ihrer Funktion als Filter eingeschränkt werden, und darüber hinaus noch kostengünstig aus leicht verfügbaren Rohmaterialien industriell hergestellt werden können.

## Patentansprüche

1. Filtermaterial für einen Rauchartikel, welches einen Vliesstoff umfasst, **dadurch gekennzeichnet,**
**dass** der Vliesstoff wasserstrahlverfestigt ist,
der wasserstrahlverfestigte Vliesstoff mindestens 50% und höchstens 90% Holzzellstofffasern, mindestens 10% und höchstens 50% Fasern aus regenerierter Cellulose und weniger als 30% nicht natürliche Polymere enthält, jeweils bezogen auf die Masse des wasserstrahlverfestigen Vliesstoffs, und die Menge an Holzzellstofffasern und Fasern aus regenerierter Cellulose zusammen mindestens 70% der Masse des wasserstrahlverfestigten Vliesstoffs ausmacht, und
der wasserstrahlverfestigte Vliesstoff eine Dichte von mindestens 100 kg/m³ und höchstens 300 kg/m³ und eine Dicke von mindestens 100 µm und höchstens 1000 µm aufweist, wobei die Dicke nach ISO 534:2011 zu messen ist und die Dichte des wasserstrahlverfestigten Vliesstoffs durch Division des Flächengewichts gemäß ISO 536:2012 durch die Dicke gemäß ISO 534:2011 zu bestimmen ist.

2. Filtermaterial nach Anspruch 1, bei dem der Anteil an Holzzellstofffasern im wasserstrahlverfestigten Vliesstoff mindestens 60% und höchstens 80%, vorzugsweise mindestens 60% und höchstens 70% beträgt, jeweils bezogen auf die Masse des wasserstrahlverfestigten Vliesstoffs, und/oder
wobei der Anteil an Fasern aus regenerierter Cellulose im wasserstrahlverfestigten Vliesstoff mindestens 20% und höchstens 45%, vorzugsweise mindestens 30% und höchstens 40% beträgt, jeweils bezogen auf die Masse des wasserstrahlverfestigten Vliesstoffs.

3. Filtermaterial nach einem der vorhergehenden Ansprüche, bei dem die Summe der Mengen an Holzzellstofffasern und an Fasern aus regenerierter Cellulose zusammen mindestens 80%, vorzugsweise mindestens 90%, und besonders vorzugsweise mindestens 95 % der Masse des wasserstrahlverfestigten Vliesstoffs ausmacht, und/oder bei dem der wasserstrahlverfestigte Vliesstoff weniger als 10% nicht natürliche Polymere und bevorzugt weniger als 1% nicht natürliche Polymere enthält, jeweils bezogen auf die Masse des wasserstrahlverfestigten Vliesstoffs, und/oder
bei dem der wasserstrahlverfestigte Vliesstoff mindestens 5% und weniger als 30%, besonders bevorzugt weniger als 25% und ganz besonders bevorzugt weniger als 20% Stapelfasern aus Celluloseacetat enthält, jeweils bezogen auf die Masse des wasserstrahlverfestigten Vliesstoffs.

4. Filtermaterial nach einem der vorhergehenden Ansprüche, bei dem der wasserstrahlverfestigte Vliesstoff ein Flächengewicht gemäß ISO 536:2012 von mindestens 25 g/m² und höchstens 150 g/m², bevorzugt von mindestens 35 g/m² und höchstens 120 g/m² und besonders bevorzugt mindestens 40 g/m² und höchstens 100 g/m² aufweist, und/oder
bei dem die Dicke des wasserstrahlverfestigten Vliesstoffs nach ISO 534:2011 mindestens 120 µm und höchstens 800 µm, vorzugsweise mindestens 150 µm und höchstens 750 µm beträgt.

5. Filtermaterial nach einem der vorhergehenden Ansprüche, bei dem der wasserstrahlverfestigte Vliesstoff eine Luftdurchlässigkeit nach ISO 2965:2019 von zwischen 10000 cm³/(cm²·kPa·min) und 60000 cm³/(cm²·kPa·min), bevorzugt zwischen 20000 cm³/(cm²·kPa·min) und 50000 cm³/(cm²·kPa·min) und besonders bevorzugt zwischen 35000 cm³/(cm²·kPa·min) und 45000 cm³/(cm²·kPa·min) hat, und/oder bei dem eine breitenbezogene Zugfestigkeit des wasserstrahlverfestigten Vliesstoffs nach ISO 1924-2:2008 in mindestens einer Richtung mindestens 0,05 kN/m und höchstens 5 kN/m, bevorzugt mindestens 0,07 kN/m und höchstens 4 kN/m beträgt.

6. Filtermaterial nach einem der vorhergehenden Ansprüche, bei dem mindestens 90%, vorzugsweise mindestens 95 % der Masse des Filtermaterials durch den wasserstrahlverfestigten Vliesstoff gebildet werden, und/oder
bei dem das Filtermaterial den wasserstrahlverfestigten Vliesstoff und eine Substanz ausgewählt aus der Gruppe bestehend aus Triacetin, Propylenglykol, Sorbitol, Glycerol, Polyethylengylkol, Polyvinylalkohol und Tri-Ethlyzitrat oder Mischungen daraus umfasst.

7. Segment eines Rauchartikels, umfassend das Filtermaterial und ein Umhüllungsmaterial, wobei das Filtermaterial einen wasserstrahlverfestigten Vliesstoff umfasst,
und wobei der wasserstrahlverfestigte Vliesstoff mindestens 50% und höchstens 90% Holzzellstofffasern, mindestens 10% und höchstens 50% Fasern aus regenerierter Cellulose und weniger als 30% nicht natürliche Polymere enthält, jeweils bezogen auf die Masse des wasserstrahlverfestigten Vliesstoffs, und die Menge an Holzzellstofffasern und Fasern aus regenerierter Cellulose zusammen mindestens 70% der Masse des wasserstrahlverfestigten Vliesstoffs ausmacht.

8. Segment eines Rauchartikels nach Anspruch 7, bei dem das Filtermaterial eines oder mehrere der zusätzlichen Merkmale aufweist, die in Ansprüchen 2, 3 oder 6 definiert sind.

9. Segment nach einem der Ansprüche 7 oder 8, wobei der Zugwiderstand des Segments nach ISO 6565:2015 pro Länge des Segments mindestens 1 mmWG/mm und höchstens 12 mmWG/mm, und bevorzugt mindestens 2 mmWG/mm und höchstens 10 mmWG/mm beträgt, und/oder
dessen Dichte, ohne das Umhüllungsmaterial, zwischen 50 kg/m³ und 300 kg/m³, bevorzugt zwischen 60 kg/m³ und 250 kg/m³ und besonders bevorzugt zwischen 70 kg/m³ und 230 kg/m³ beträgt, und/oder
dessen Umhüllungsmaterial ein Flächengewicht gemäß ISO 536:2012 von mindestens 20 g/m² und höchstens 150 g/m², bevorzugt von mindestens 30 g/m² und höchstens 130 g/m² hat.

10. Rauchartikel, umfassend ein Segment, welches ein Aerosol bildendes Material enthält, und ein Segment nach einem der Ansprüche 7 bis 9, wobei das genannte Segment nach einem der Ansprüche 7 bis 9 vorzugsweise das dem Mundende am nächsten gelegene Segment des Rauchartikels bildet,
wobei der Rauchartikel vorzugsweise eine Filterzigarette ist und das aerosolbildende Material Tabak ist oder enthält, oder
ein Rauchartikel ist, bei dessen bestimmungsgemäßem Gebrauch das aerosolbildende Material nur aufgeheizt, aber nicht verbrannt wird.

11. Verfahren zur Herstellung eines wasserstrahlverfestigten Vliesstoffs, wobei das Verfahren die folgenden Schritte umfasst:
A - Herstellen einer wässrigen Suspension (1) umfassend Holzzellstofffasern und Fasern aus regenerierter Cellulose,
B - Aufbringen der Suspension (1) aus Schritt A auf ein umlaufendes Sieb (3),
C - Entwässern der Suspension (1) durch das umlaufende Sieb (3), um eine Faserbahn (4) zu bilden,
D - Überführen der Faserbahn (4) aus Schritt C auf ein Stützsieb (5),
E - Wasserstrahlverfestigen der Faserbahn (4) durch mindestens einen auf die Faserbahn (4) gerichteten Wasserstrahl (11), um einen wasserstrahlverfestigten Vliesstoff herzustellen und
F - Trocknen des wasserstrahlverfestigten Vliesstoffs,
wobei die Menge an Holzzellstofffasern und Fasern aus regenerierter Cellulose zusammen mindestens 70% der Masse der Feststoffe in der Suspension von Schritt A ausmachen, und
wobei der wasserstrahlverfestigte Vliesstoff mindestens 50% und höchstens 90% Holzzellstofffasern, mindestens 10% und höchstens 50% Fasern aus regenerierter Cellulose und weniger als 30% nicht natürliche Polymere enthält, jeweils bezogen auf die Masse des fertiggestellten wasserstrahlverfestigen Vliesstoffs, und
wobei der wasserstrahlverfestigte Vliesstoff eine Dichte von mindestens 100 kg/m³ und höchstens 300 kg/m³ und eine Dicke von mindestens 100 µm und höchstens 1000 µm aufweist, wobei die Dicke nach ISO 534:2011 zu messen ist und die Dichte des wasserstrahlverfestigten Vliesstoffs durch Division des Flächengewichts gemäß ISO 536:2012 durch die Dicke gemäß ISO 534:2011 zu bestimmen ist.

12. Verfahren nach Anspruch 11, wobei der nach dem Verfahren hergestellte wasserstrahlverfestigte Vliesstoff zur Verwendung in einem Filtermaterial nach einem der Ansprüche 1 bis 6 geeignet ist.

13. Verfahren nach Anspruch 11 oder 12, bei dem der Anteil an Holzzellstofffasern im wasserstrahlverfestigten Vliesstoff mindestens 60% und höchstens 80%, vorzugsweise mindestens 60% und höchstens 70% beträgt, jeweils bezogen auf die Masse des wasserstrahlverfestigten Vliesstoffs, und/oder
wobei der Anteil an Fasern aus regenerierter Cellulose im wasserstrahlverfestigten Vliesstoff mindestens 20% und höchstens 45%, vorzugsweise mindestens 30% und höchstens 40% beträgt, jeweils bezogen auf die Masse des wasserstrahlverfestigten Vliesstoffs.

14. Verfahren nach einem der Ansprüche 11 bis 13, bei dem die wässrige Suspension (1) in Schritt A einen Feststoffgehalt von höchstens 3,0%, bevorzugt höchstens 1,0%, besonders bevorzugt höchstens 0,2% und insbesondere höchstens 0,05% hat, und/oder bei dem das in den Schritten B und C verwendete umlaufende Sieb (3) in Laufrichtung (10) der Faserbahn (4) gegen die Horizontale um einen Winkel von mindestens 3° und höchstens 40°, bevorzugt um einen Winkel von mindestens 5° und höchstens 30° und besonders bevorzugt um einen Winkel von mindestens 15° und höchstens 25° aufwärts geneigt ist, und/oder
bei dem mindestens zwei Wasserstrahlen (11, 12) verwendet werden, um das Wasserstrahlverfestigen in Schritt E auszuführen, wobei die mindestens zwei Wasserstrahlen (11,12) auf verschiedene Seiten der Faserbahn (4) gerichtet sind.

15. Verfahren zum Herstellen eines Segments nach einem der Ansprüche 7 oder 8, bei dem ein Filtermaterial nach einem der Ansprüche 1 bis 6 gecrimpt oder gefaltet wird, ein vorzugsweise endloser Strang aus gecrimptem oder gefaltetem Filtermaterial gebildet wird, der Strang aus gecrimptem oder gefaltetem Filtermaterial mit einem Umhüllungsmaterial umhüllt und der umhüllte Strang in einzelne Stäbe definierter Länge geschnitten wird,
ferner umfassend das Herstellen des genannten Filtermaterials in einem Verfahren gemäß einem der Ansprüche 11 bis 14.

## Claims

1. Filter material for a smoking article, which comprises a nonwoven, **characterized in that** the nonwoven is hydro-entangled,
the hydro-entangled nonwoven contains at least 50% and at most 90% wood pulp fibers, at least 10% and at most 50% fibers from regenerated cellulose and less than 30% non-natural polymers, respectively with respect to the mass of the hydro-entangled nonwoven, and the amount of wood pulp fibers and fibers from regenerated cellulose together makes up at least 70% of the mass of the hydro-entangled nonwoven, and
the hydro-entangled nonwoven has a density of at least 100 kg/m³ and at most 300 kg/m³ and a thickness of at least 100 µm and at most 1000 µm, wherein the thickness is measured in accordance with ISO 534:2011 and the density of the hydro-entangled nonwoven is determined by dividing the basis weight in accordance with ISO 536:2012 by the thickness in accordance with ISO 534:2011.

2. Filter material according to claim 1, wherein the proportion of wood pulp fibers in the hydro-entangled nonwoven is at least 60% and at most 80%, preferably at least 60% and at most 70%, respectively with respect to the mass of the hydro-entangled nonwoven, and/or
wherein the proportion of fibers produced from regenerated cellulose in the hydro-entangled nonwoven is at least 20% and at most 45%, preferably at least 30% and at most 40%, respectively with respect to the mass of the hydro-entangled nonwoven.

3. Filter material according to one of the preceding claims, wherein the sum of the amounts of wood pulp fibers and fibers from regenerated cellulose together makes up at least 80%, preferably at least 90% and particularly preferably at least 95% of the mass of the hydro-entangled nonwoven, and/or
wherein the hydro-entangled nonwoven contains less than 10% non-natural polymers and preferably less than 1% non-natural polymers, respectively with respect to the mass of the hydro-entangled nonwoven, and/or
wherein the hydro-entangled nonwoven contains at least 5% and less than 30%, particularly preferably less than 25% and highly particularly preferably less than 20% staple fibers from cellulose acetate, respectively with respect to the mass of the hydro-entangled nonwoven.

4. Filter material according to one of the preceding claims, wherein the hydro-entangled nonwoven has a basis weight in accordance with ISO 536:2012 of at least 25 g/m² and at most 150 g/m², preferably of at least 35 g/m² and at most 120 g/m² and particularly preferably at least 40 g/m² and at most 100 g/m², and/or
wherein the thickness of the hydro-entangled nonwoven in accordance with ISO 534:2011 is at least 120 µm and at most 800 µm, preferably at least 150 µm and at most 750 µm.

5. Filter material according to one of the preceding claims, wherein the hydro-entangled nonwoven has an air permeability in accordance with ISO 2965:2019 of between 10000 cm³/(cm²·kPa·min) and 60000 cm³/(cm²·kPa·min), preferably between 20000 cm³/(cm²·kPa·min) and 50000 cm³/(cm²·kPa·min), and particularly preferably between 35000 cm³/(cm²·kPa·min) and 45000 cm³/(cm²·kPa·min), and/or
wherein a tensile strength with respect to the width of the hydro-entangled nonwoven in accordance with ISO 1924-2:2008 in at least one direction is at least 0.05 kN/m and at most 5 kN/m, preferably at least 0.07 kN/m and at most 4 kN/m.

6. Filter material according to one of the preceding claims, wherein at least 90%, preferably at least 95% of the mass of the filter material is formed by the hydro-entangled nonwoven, and/or
wherein the filter material comprises the hydro-entangled nonwoven and a substance selected from the group consisting of triacetin, propylene glycol, sorbitol, glycerol, polyethylene glycol, polyvinyl alcohol and tri-ethyl citrate or mixtures thereof.

7. Segment of a smoking article, comprising the filter material and a wrapping material, wherein the filter material comprises a hydro-entangled nonwoven, and wherein the hydro-entangled nonwoven contains at least 50% and at most 90% wood pulp fibers, at least 10% and at most 50% fibers from regenerated cellulose and less than 30% non-natural polymers, respectively with respect to the mass of the hydro-entangled nonwoven, and the amount of wood pulp fibers and fibers from regenerated cellulose together make up at least 70% of the mass of the hydro-entangled nonwoven.

8. Segment of a smoking article according to claim 7, wherein the filter material has one or more of the additional features defined in claims 2, 3 or 6.

9. Segment according to one of claims 7 or 8, wherein the draw resistance of the segment in accordance with ISO 6565:2015 per unit length of the segment is at least 1 mmWG/mm and at most 12 mmWG/mm, and preferably at least 2 mmWG/mm and at most 10 mmWG/mm, and/or.
with a density without the wrapping material of between 50 kg/m³ and 300 kg/m³, preferably between 60 kg/m³ and 250 kg/m³ and particularly preferably between 70 kg/m³ and 230 kg/m³, and/or
the wrapping material of which has a basis weight in accordance with ISO 536:2012, of at least 20 g/m² and at most 150 g/m², preferably of at least 30 g/m² and at most 130 g/m².

10. Smoking article comprising a segment which contains an aerosol-forming material and a segment according to one of claims 7 to 9, wherein said segment according to one of claims 7 to 9 preferably forms the segment of the smoking article located next to the mouth end,
wherein the smoking articles preferably is a filter cigarette and the aerosol-forming material is or contains tobacco, or
a smoking article wherein, during its intended use, the aerosol-forming material is only heated but not combusted.

11. Process for the production of a hydro-entangled nonwoven, wherein the process comprises the following steps:
A - producing an aqueous suspension (1) comprising wood pulp fibers and fibers from regenerated cellulose,
B - applying the suspension (1) from step A to a running wire (3),
C - de-watering the suspension (1) through the running wire (3), to form a fiber web (4),
D - transferring the fiber web (4) from step C to a support wire (5),
E - hydro-entangling the fiber web (4) by means of at least one water jet (11) directed onto the fiber web (4), in order to manufacture a hydro-entangled nonwoven and
F - drying the hydro-entangled nonwoven,
wherein the amount of wood pulp fibers and fibers from regenerated cellulose together makes up at least 70% of the mass of the solids in the suspension of step A, and
wherein the hydro-entangled nonwoven contains at least 50% and at most 90% wood pulp fibers, at least 10% and at most 50% fibers from regenerated cellulose and less than 30% non-natural polymers, respectively with respect to the mass of the finished hydro-entangled nonwoven, and
wherein the hydro-entangled nonwoven has a density of at least 100 kg/m³ and at most 300 kg/m³ and a thickness of least 100 µm and at most 1000 µm, wherein the thickness is measured in accordance with ISO 534:2011 and the density of the hydro-entangled nonwoven is determined by dividing the basis weight in accordance with ISO 536:2012 by the thickness in accordance with ISO 534:2011.

12. Process according to claim 11, wherein the hydro-entangled nonwoven produced by the process is suitable for the use in a filter material according to one of claims 1 to 6.

13. Process according to claim 11 or 12, wherein the proportion of wood pulp fibers in the hydro-entangled nonwoven is at least 60% and at most 80%, preferably at least 60% and at most 70%, respectively with respect to the mass of the hydro-entangled nonwoven, and/or
wherein the proportion of fibers from regenerated cellulose in the hydro-entangled nonwoven is at least 20% and at most 45%, preferably at least 30% and at most 40%, respectively with respect to the mass of the hydro-entangled nonwoven.

14. Process according to one of claims 11 to 13, wherein the aqueous suspension (1) of step A has a solids content of at most 3.0%, preferably at most 1.0%, particularly preferably at most 0.2% and in particular at most 0.05%, and/or
wherein the running web (3) used in steps B and C is inclined upwards with respect to the horizontal in the running direction (10) of the fiber web (4) by an angle of at least 30 and at most 40°, preferably by an angle of at least 5° and at most 30° and particularly preferably by an angle of at least 15° and at most 25°, and/or
wherein at least two water jets (11, 12) are used to carry out the hydro-entangling in step E, wherein the at least two water jets (11, 12) are directed onto different sides of the fiber web (4).

15. Process for the production of a segment, according to one of claims 7 to 8, wherein a filter material according to one of claims 1 to 6 is crimped or folded, a preferably continuous tow of crimped or folded filter material is formed, the tow of crimped or folded filter material is wrapped with a wrapping material and the wrapped tow is cut into individual rods of a defined length,
further comprising the production of said filter material in a process according to one of claims 11 to 14.

## Revendications

1. Matériau filtrant pour un article à fumer qui comprend un non-tissé, **caractérisé en ce que**
le non-tissé est consolidé par jet d'eau,
le non-tissé consolidé par jet d'eau contient au moins 50 % et au maximum 90 % de fibres de cellulose de bois, au moins 10 % et au maximum 50 % de fibres de cellulose régénérée et moins de 30 % de polymères non naturels, respectivement par rapport à la masse du non-tissé consolidé par jet d'eau, et la quantité de fibres de cellulose de bois et de fibres de cellulose régénérée constitue au total au moins 70 % de la masse du non-tissé consolidé par jet d'eau et
le non-tissé consolidé par jet d'eau présente une densité d'au moins 100 kg/m³ et de maximum 300 kg/m³ et une épaisseur d'au moins 100 µm et de maximum 1000 µm, dans lequel l'épaisseur est mesurée selon ISO 534:2011 et la densité du non-tissé consolidé par jet d'eau est déterminée par la division du poids surfacique selon ISO 536:2012 par l'épaisseur selon ISO 534:2011.

2. Matériau filtrant selon la revendication 1, dans lequel la part de fibres de cellulose de bois dans le non-tissé consolidé parjet d'eau est d'au moins 60 % et de maximum 80 %, de préférence d'au moins 60 % et de maximum 70 %, respectivement par rapport à la masse du non-tissé consolidé par jet d'eau et/ou
dans lequel la part de fibres de cellulose régénérée dans le non-tissé consolidé par jet d'eau est d'au moins 20 % et de maximum 45 %, de préférence d'au moins 30 % et de maximum 40 %, respectivement par rapport à la masse du non-tissé consolidé par jet d'eau.

3. Matériau filtrant selon l'une des revendications précédentes, dans lequel la somme des quantités de fibres de cellulose de bois et de fibres de fibres de cellulose régénérée constitue ensemble au moins 80 %, de préférence au moins 90 % et plus particulièrement de préférence au moins 95 % de la masse du non-tissé consolidé par jet d'eau et/ou
dans lequel le non-tissé consolidé par jet d'eau contient moins de 10 % de polymères non naturels et de préférence moins de 1 % de polymères non naturels, respectivement par rapport à la masse du non-tissé consolidé par jet d'eau et/ou
dans lequel le non-tissé consolidé par jet d'eau contient au moins 5 % et moins de 30 %, plus particulièrement de préférence moins de 25 % et plus particulièrement de préférence moins de 20 % de fibres courtes en acétate de cellulose, respectivement par rapport à la masse du non-tissé consolidé par jet d'eau.

4. Matériau filtrant selon l'une des revendications précédentes, dans lequel le non-tissé consolidé par jet d'eau présente un poids surfacique selon ISO 536:2012 d'au moins 25 g/m² et de maximum 150 g/m², de préférence d'au moins 35 g/m² et de maximum 120 g/m² et plus particulièrement de préférence d'au moins 40 g/m² et de maximum 100 g/m² et/ou
dans lequel l'épaisseur du non-tissé consolidé par jet d'eau selon ISO 534:2011 est d'au moins 120 µm et de maximum 800 µm, de préférence d'au moins 150 µm et de maximum 750 µm.

5. Matériau filtrant selon l'une des revendications précédentes, dans lequel le non-tissé consolidé par jet d'eau présente une perméabilité à l'air selon ISO 2965:2019 entre 10000 cm ³/(cm².kPa.min) et 60000 cm³/(cm².kPa.min), de préférence entre 20000 cm ³/(cm².kPa.min) et 50000 cm ³/(cm².kPa.min) et plus particulièrement de préférence entre 35000 cm ³/(cm².kPa.min) et 45000 cm ³/(cm².kPa.min) et/ou dans lequel une résistance à la traction sur la largeur du non-tissé consolidé par jet d'eau, selon ISO 1924-2:2008, dans au moins une direction, est d'au moins 0,05 kN/m et de maximum 5 kN/m, de préférence d'au moins 0,07 kN/m et de maximum 4 kN/m.

6. Matériau filtrant selon l'une des revendications précédentes, dans lequel au moins 90 %, de préférence au moins 95 % de la masse du matériau filtrant est constituée du non-tissé consolidé par jet d'eau et/ou
dans lequel le matériau filtrant comprend le non-tissé consolidé par jet d'eau et une substance sélectionnée dans le groupe constitué de triacétine, propylène-glycol, sorbitol, glycérol, polyéthylène-glycol, alcool polyvinylique et tri-éthylcitrate ou des mélanges de celles-ci.

7. Segment d'un article à fumer comprenant le matériau filtrant et un matériau d'enveloppement, dans lequel le matériau filtrant comprend un non-tissé consolidé par jet d'eau,
et dans lequel le non-tissé consolidé par jet d'eau contient au moins 50 % et au maximum 90 % de fibres de cellulose de bois, au moins 10 % et au maximum 50 % de fibres de cellulose régénérée et moins de 30 % de polymères non naturels, respectivement par rapport à la masse du non-tissé consolidé par jet d'eau, et la quantité de fibres de cellulose de bois et de fibres de cellulose régénérée constitue au total au moins 70 % de la masse du non-tissé consolidé par jet d'eau.

8. Segment d'un article à fumer selon la revendication 7, dans lequel le matériau filtrant présente une ou plusieurs des caractéristiques supplémentaires qui sont définies dans les revendications 2,3 ou 6.

9. Segment d'un article à fumer selon l'une des revendications 7 ou 8, dans lequel la résistance à la traction du segment selon ISO 6565:2015 en fonction de la longueur du segment est d'au moins 1 mmWG/mm et de maximum 12 mmWG/mm et de préférence au moins 2 mmWG/mm et de maximum 10 mmWG/mm et/ou
dont la densité, sans le matériau d'enveloppement, se situe entre 50 kg/m³ et 300 kg/m³, de préférence entre 60 kg/m³ et 250 kg/m³ et plus particulièrement de préférence entre 70 kg/m³ et 230 kg/m³ et/ou
dont le matériau d'enveloppement présente un poids surfacique selon ISO 536:2012 d'au moins 20 g/m² et de maximum 150 g/m², de préférence d'au moins 30 g/m² et de maximum 130 g/m².

10. Article à fumer comprenant un segment qui contient un matériau formant un aérosol et un segment selon l'une des revendications 7 à 9, dans lequel le segment mentionné selon l'une des revendications 7 à 9 constitue de préférence le segment de l'article à fumer le plus proche de l'extrémité de la bouche,
dans lequel l'article à fumer est ou contient de préférence une cigarette à filtre et le matériau formant un aérosol est du tabac ou
est un article à fumer dans lequel, lors de son utilisation selon l'usage prévu, le matériau formant l'aérosol est seulement chauffé, et non brûlé.

11. Procédé de fabrication d'un non-tissé consolidé par jet d'eau, dans lequel le procédé comprend les étapes suivantes :
A - Fabrication d'une suspension aqueuse (1) comprenant des fibres de cellulose de bois et des fibres de cellulose régénérée,
B - Application de la suspension (1) de l'étape A sur un tamis rotatif (3),
C - Déshydratation de la suspension (1) par le tamis rotatif (3), afin de former une bande de fibres (4),
D - Transfert de la bande de fibres (4) de l'étape C vers un tamis de soutien (5),
E - Consolidation par jet d'eau de la bande de fibres (4) à l'aide d'au moins un jet d'eau (11) dirigé vers la bande de fibres (4), afin de fabriquer un non-tissé consolidé par jet d'eau et
F - Séchage du non-tissé consolidé par jet d'eau,
dans lequel la quantité de fibres de cellulose de bois et de fibres de cellulose régénérée constituent au total au moins 70 % de la masse des matières solides dans la suspension de l'étape A et
dans lequel le non-tissé consolidé par jet d'eau contient au moins 50 % et au maximum 90 % de fibres de cellulose de bois, au moins 10 % et au maximum 50 % de fibres de cellulose régénérée et moins de 30 % de polymères non naturels, respectivement par rapport à la masse du non-tissé consolidé par jet d'eau fini et
dans lequel le non-tissé consolidé par jet d'eau présente une densité d'au moins 100 kg/m³ et de maximum 300 kg/m³ et une épaisseur d'au moins 100 µm et de maximum 1000 µm, dans lequel l'épaisseur est mesurée selon ISO 534:2011 et la densité du non-tissé consolidé par jet d'eau est déterminée par la division du poids surfacique selon ISO 536:2012 par l'épaisseur selon ISO 534:2011.

12. Procédé selon la revendication 11, dans lequel le non-tissé consolidé par jet d'eau fabriqué selon le procédé est adapté à une utilisation dans matériau filtrant selon l'une des revendications 1 à 6.

13. Procédé selon la revendication 11 ou 12, dans lequel la part de fibres de cellulose de bois dans le non-tissé consolidé par jet d'eau est d'au moins 60 % et de maximum 80 %, de préférence d'au moins 60 % et de maximum 70 %, respectivement par rapport à la masse du non-tissé consolidé par jet d'eau et/ou
dans lequel la part de fibres de cellulose régénérée dans le non-tissé consolidé par jet d'eau est d'au moins 20 % et de maximum 45 %, de préférence d'au moins 30 % et de maximum 40 %, respectivement par rapport à la masse du non-tissé consolidé par jet d'eau.

14. Procédé selon l'une des revendications 11 à 13, dans lequel la suspension aqueuse (1) de l'étape A présente une teneur en matières solides de maximum 3,0 %, de préférence de maximum 1,0 %, plus particulièrement de préférence de maximum 0,2 % et plus particulièrement de maximum 0,05 % et/ou
dans lequel le tamis rotatif (3) utilisé dans les étapes B et C est incliné dans la direction de déplacement (10) de la bande de fibres (4) par rapport à l'horizontale d'un angle d'au moins 3° et de maximum 40°, de préférence d'un angle d'au moins 5° et de maximum 30° et plus particulièrement de préférence d'un angle d'au moins 15° et de maximum 25° vers le haut et/ou
dans lequel au moins deux jets d'eau (11, 12) sont utilisés pour effectuer la consolidation par jet d'eau de l'étape E, dans lequel les au moins deux jets d'eau (11, 12) sont orientés sur des côtés différents de la bande de fibres (4).

15. Procédé de fabrication d'un segment selon l'une des revendications 7 ou 8, dans lequel un matériau filtrant selon l'une des revendications 1 à 6 est serti ou plié, un toron, de préférence sans fin, en matériau filtrant serti ou plié, est formé, le toron en matériau filtrant serti ou plié est enveloppé avec un matériau d'enveloppement et le toron enveloppé est découpé en tiges individuelles d'une longueur définie,
comprenant en outre la fabrication du matériau filtrant mentionné dans un procédé selon l'une des revendications 11 à 14.
